# EUROPÄISCHE PATENTSCHRIFT

(11) **EP 4 281 236 B1**
(45) Veröffentlichungstag und Bekanntmachung des Hinweises auf die Patenterteilung: **18.03.2026**
(21) Anmeldenummer: 22702178.9
(22) Anmeldetag: 17.01.2022
(51) Int. Cl.: B22C 9/06, B22C 9/08, B22C 9/28, B22D 15/00, B22D 17/22

(54) **GIESSFORM ZUM GIESSEN EINES FAHRZEUGRADS UND VERFAHREN ZUM GIESSEN EINES FAHRZEUGRADS**
CASTING MOULD FOR CASTING A VEHICLE WHEEL AND METHOD FOR CASTING A VEHICLE WHEEL
MOULE DE COULÉE POUR COULER UNE ROUE DE VÉHICULE ET PROCÉDÉ DE COULÉE D'UNE ROUE DE VÉHICULE

(30) Priorität: 19.01.2021 DE 102021101003
(43) Veröffentlichungstag der Anmeldung: 29.11.2023
(73) Patentinhaber: Entec-Stracon GmbH, 73433 Aalen (DE)
(72) Erfinder: BUX, Ralf, 73431 Aalen (DE)
(74) Vertreter: Schmid, Wolfgang
(86) Internationale Anmeldenummer: PCT/EP2022/050871
(87) Internationale Veröffentlichungsnummer: WO 2022/157113

(56) Entgegenhaltungen:
- DE-A1- 102019 106 378
- DE-U1- 29 521 266
- US-A1- 2012 175 905
- "Casting Practice, The 10 Rules of Castings", 30 December 2004, ELSEVIER BUTTERWORTH-HEINEMANN, ISBN: 978-0-7506-4791-5, article CAMPBELL JOHN: "Casting Practice, The 10 Rules of Castings", pages: 1 - 204, XP055902506

## Beschreibung

Die Erfindung betrifft eine Gießform zum Gießen eines Fahrzeugrads, mit einem Formhohlraum und mit einem an den Formhohlraum angrenzenden Angussbereich, über den dem Formhohlraum geschmolzenes Material zur Bildung des Fahrzeugrads zuführbar ist. Des Weiteren betrifft die Erfindung ein Verfahren zum Gießen eines Fahrzeugrads, wobei einem Formhohlraum über einen an den Formhohlraum angrenzenden Angussbereich geschmolzenes Material zur Bildung des Fahrzeugrads zugeführt wird.

Eine gattungsgemäße Gießform und ein gattungsgemäßes Verfahren sind aus der WO 2019/048675 A1 bekannt.

Das dort beschriebene Verfahren und die dabei verwendete Gießform haben sich im Hinblick auf die an eine moderne Fertigung von Fahrzeugrädern gestellten Anforderungen, insbesondere in Bezug auf Leichtbau, Aerodynamik und Crashverhalten desselben, als sehr gut geeignet erwiesen. Bezüglich der Gefügeeigenschaften des damit hergestellten Fahrzeugrads und der sich daraus ergebenden Festigkeit desselben ist die bekannte Lösung jedoch nicht optimal.

Ähnliche Gießformen und Gießverfahren sind außerdem in der US 2012/175905 A1, der DE 10 2019 106 378 A1 oder der DE 295 21 266 U1 beschrieben.

Aus der DE 12 90 672 A ist eine aus einer Auswerfformhälfte und einer Deckformhälfte bestehende Gießform für Druckgießmaschinen bekannt, bei der eine Formhälfte in ein kernähnliches Mittelstück und eine Formplatte unterteilt ist.

Einen ähnlichen Stand der Technik beschreibt auch die DE 13 02 161 A.

Aus dem allgemeinen Stand der Technik sind Angusssysteme bekannt, die typischerweise relativ flach sind, um einen möglichst geringen Nacharbeitsbedarf zu erreichen. Für die Strömung des geschmolzenen Materials ist eine solche Ausführung jedoch nachteilig, da es durch diese Gestaltung des Angusssystems zu sehr hohen Strömungsgeschwindigkeiten des geschmolzenen Materials und einem damit verbundenen Aufreißen der Gießfront kommen kann, was insbesondere bei Fahrzeugrädern zu schlechten oder fehlerhaften Bauteilen führen kann. Insbesondere bei Druckgießverfahren und den dabei verwendeten Gießformen wird zumeist ein Anguss mit einem sehr kleinen und flachen Querschnitt eingesetzt.

Es ist daher Aufgabe der vorliegenden Erfindung, eine Gießform sowie ein Verfahren zum Gießen eines Fahrzeugrads zu schaffen, welche in der Lage ist, die Formfüllung, das zielgerichtete Erstarren innerhalb des Formholraums in Verbindung mit der Erstarrungszeit so zu gestalten, dass die Gefüge- und Festigkeitseigenschaften des Fahrzeugrads verbessert werden.

Erfindungsgemäß wird diese Aufgabe durch die in Anspruch 1 genannten Merkmale gelöst.

Durch das erfindungsgemäße Verhältnis zwischen der kleinsten Querschnittsfläche des Angussbereichs unmittelbar vor dem Eintritt in den Formhohlraum und dem Volumen des Gesamtformhohlraums, d. h. dem Volumen des eigentlichen Formhohlraums sowie dem Volumen des Angusses und des Überlaufs, wird sichergestellt, dass das geschmolzene Material möglichst gleichmäßig in die Gießform ein- und diese ebenfalls beruhigt durchströmt. Diese gleichmäßige Strömung führt zu einem äußerst turbulenzarmen, quasi-laminaren bzw. beruhigten Gießvorgang, bei dem ein Aufbrechen der Gießfront und ein damit verbundenes Sprühen oder Aufreißen der Gießfront möglichst verhindert wird. Gleichzeitig ist es bei einer geeigneten Geschwindigkeit hierdurch möglich, eine sehr schnelle Formfüllung zu erreichen. Das geschmolzene Material erfährt auf diese Weise also keine Beschleunigung, wodurch sich auch kein unnötiger Anstieg des Gießdrucks ergibt, der ansonsten zu Gießfehlern führen könnte. Auch die Nachspeisung, die für eine vollständige Füllung der Gießform erforderlich ist, ist auf diese Weise besser gewährleistet.

Das Verhältnis zwischen der kleinsten Querschnittsfläche des Angussbereichs unmittelbar vor dem Eintritt in den Formhohlraum und dem Volumen des Gesamtformhohlraums kann, wie nachfolgend näher beschrieben, auch als Modul bezeichnet werden bzw. es handelt sich bei diesem Verhältnis um ein Modul.

Durch die sehr kurzen Formfüllzeiten von beispielsweise 40 bis 70 ms, vorzugsweise 50 bis 60 ms, mit einer maximalen Fließgeschwindigkeit des geschmolzenen Materials von bis zu 70 m/s kann ein feines Gefüge und eine hohe Festigkeit des mit der erfindungsgemäßen Gießform hergestellten Fahrzeugrads gewährleistet werden.

In einer sehr vorteilhaften Weiterbildung der Erfindung kann vorgesehen sein, dass das Verhältnis bzw. der Modul höchstens 1,4 mm²/cm³ beträgt. Durch eine Begrenzung des Verhältnisses zwischen der kleinsten Querschnittsfläche des Angussbereichs und dem Volumen des Formhohlraums, also dem Modul, wird eine falsche Dimensionierung des Angusssystems vermieden und damit die Wirtschaftlichkeit der erfindungsgemäßen Lösung gewährleistet.

Um zu vermeiden, dass sich innerhalb des Angussbereichs eine unerwünschte Beschleunigung des geschmolzenen Materials ergibt, kann des Weiteren vorgesehen sein, dass die Querschnittsfläche des Angussbereichs in der Hauptströmungsrichtung des geschmolzenen Materials betrachtet gleichbleibend oder sich vergrößernd ausgebildet ist.

In einer weiteren vorteilhaften Ausgestaltung der Erfindung kann vorgesehen sein, dass die Querschnittsfläche des Formhohlraums, ausgehend von dem Angussbereich, in der Hauptströmungsrichtung des geschmolzenen Materials betrachtet bis zu einer Tiefe von wenigstens 60 % der gesamten Tiefe des Formhohlraums gleichbleibend oder sich vergrößernd ausgebildet ist. Auf diese Weise wird im überwiegenden Teil des Formhohlraums eine gleichbleibende Geschwindigkeit des geschmolzenen Materials sichergestellt, wohingegen in dem von dem Angussbereich entfernten Bereich des Formhohlraums eine Beschleunigung des geschmolzenen Materials zugelassen wird. Eine solche Beschleunigung des geschmolzenen Materials ist insbesondere bei der Herstellung von Fahrzeugrädern vorteilhaft, da sich in dem von dem Angussbereich entfernten Bereich häufig vergleichsweise schmale Querschnitte befinden, in denen grundsätzlich die Gefahr einer frühzeitigen, ungewollten Erstarrung gegeben sind. Durch die in diesen Bereichen zugelassene Beschleunigung des geschmolzenen Materials und somit der höheren Geschwindigkeit desselben werden derartige ungewollte Erstarrungsprozesse verhindert und es kommt zu einer homogenen Erstarrung des gesamten Fahrzeugrads.

Ein erfindungsgemäßes Verfahren ist in Anspruch 5 angegeben.

Mittels dieses Verfahrens lässt sich ein Fahrzeugrad mit den oben in Bezug auf die Gießform genannten Vorteile erzeugen.

In einer sehr vorteilhaften Weiterbildung des erfindungsgemäßen Verfahrens kann vorgesehen sein, dass das Verhältnis bzw. der Modul höchstens 1,4 mm²/cm³ beträgt. Wie oben erwähnt, wird durch eine Begrenzung des Verhältnisses zwischen dem Volumen des Formhohlraums und der kleinsten Querschnittsfläche des Angussbereichs, also dem Modul, eine falsche Dimensionierung des Angusssystems vermieden und damit die Wirtschaftlichkeit der erfindungsgemäßen Lösung gewährleistet.

Wenn in einer sehr vorteilhaften Weiterbildung des erfindungsgemäßen Verfahrens als geschmolzenes Material ein Leichtmetallwerkstoff verwendet wird, so ergibt sich nicht nur eine sehr gute Eignung des Verfahrens für die Herstellung von Fahrzeugrädern, sondern es wird auch eine optimale Anpassung an die weiteren Bedingungen des erfindungsgemäßen Verfahrens erreicht.

Um eine rasche Füllung des Formhohlraums und eine gleichmäßige Erstarrung des geschmolzenen Materials zu erreichen, kann des Weiteren vorgesehen sein, dass das geschmolzene Material mit einer Gießkolbengeschwindigkeit von mehr als 5 m/s in den Formhohlraum eingeleitet wird.

Des Weiteren kann vorgesehen sein, dass das geschmolzene Material den Formhohlraum mit einer Geschwindigkeit von mehr als 15 m/s durchströmt. Mittels einer derart hohen Strömungsgeschwindigkeit des geschmolzenen Materials innerhalb des Formhohlraums lassen sich sehr dünne Querschnitte erzeugen, da trotz einer eine deutlich niedrigere Temperatur aufweisenden Gießform die Füllung derselben sichergestellt wird.

Ein Fahrzeugrad kann Geometrien aufweisen, die mit bekannten Verfahren nicht realisierbar sind. Beispielsweise lassen sich wesentlich dünnere bzw. filigranere Strukturen erzeugen, wodurch zum Beispiel eine wesentlich größere Anzahl an Speichen als bei bekannten Fahrzeugrädern realisiert werden können. Nachfolgend ist ein Ausführungsbeispiel der Erfindung anhand der Zeichnung prinzipmäßig dargestellt.

Es zeigt:
- Fig. 1: eine Draufsicht auf eine erfindungsgemäße Gießform zum Gießen eines Fahrzeugrads;
- Fig. 2: einen Schnitt nach der Linie II-II aus Fig. 1;
- Fig. 3: einen Schnitt nach der Linie III-III aus Fig. 1;
- Fig. 4: einen Schnitt nach der Linie IV-IV aus Fig. 2;
- Fig. 5: einen Schnitt nach der Linie V-V aus Fig. 2; und
- Fig. 6: einen Schnitt nach der Linie VI-VI aus Fig. 2.

Fig. 1 zeigt eine Gießform 1 zum Gießen eines Fahrzeugrads. Das Fahrzeugrad entsteht durch Einleiten von geschmolzenem Material, vorzugsweise einem Leichtmetallwerkstoff und insbesondere einer Aluminiumgusslegierung, in einen Formhohlraum 2 der Gießform 1 und ein anschließendes Erstarren des geschmolzenen Materials. Da sich in den in den Figuren 2 bis 6 dargestellten Zuständen das das Fahrzeugrad bildende, geschmolzene Material bereits innerhalb des Formhohlraums 2 der Gießform 1 befindet, sind die Figuren 2 bis 6 gleichzeitig als Schnitte durch das Fahrzeugrad anzusehen. Selbstverständlich ist das in den Figuren 2 bis 6 dargestellte Fahrzeugrad nur als eines von vielen möglichen Ausführungsbeispielen anzusehen.

Die Gießform 1 weist des Weiteren einen an den Formhohlraum 2 angrenzenden Angussbereich 3 auf, über den dem Formhohlraum 2 das geschmolzene Material zur Bildung des Fahrzeugrads zugeführt wird.

Dabei beträgt ein Verhältnis zwischen der kleinsten Querschnittsfläche des Angussbereichs 3 und dem Volumen des Formhohlraums 2 mindestens 0,6 mm²/cm³. Vorzugsweise beträgt dieses Verhältnis höchstens 1,4 mm²/cm³. Grundsätzlich kann das Verhältnis zwischen der kleinsten Querschnittsfläche des Angussbereichs 3 und dem Volumen des Formhohlraums 2 auch mindestens 0,7 mm²/cm³ und höchstens 1,5 mm²/cm³ betragen, die genannten Werte von mindestens 0,6 mm²/cm³ und höchstens 1,4 mm²/cm³ haben sich jedoch in Versuchen als hinsichtlich einer gleichmäßigen Ein- und Durchströmung der Gießform besser geeignet erwiesen.

Das vorbeschriebene Verhältnis zwischen der kleinsten Querschnittsfläche des Angussbereichs 3 und dem Volumen des Formhohlraums 2 kann als ein Modul verstanden bzw. als ein Modul bezeichnet werden. Das Modul verknüpft im Rahmen der Erfindung ein Flächenmaß [mm²], namentlich die kleinste Querschnittsfläche des Angussbereichs 3, mit einem Raummaß [cm³], namentlich dem Volumen des Formhohlraums 2. Das Modul hat hierbei die Dimension einer inversen Länge. Ferner ist die Einheit [mm²/cm³] gleichbedeutend mit der Einheit [1/m].

Weist der Formhohlkörper 2 beispielsweise ein Volumen von 7000 cm³ auf, so kann das Modul aus einem Intervall zwischen 0,6 [mm²/cm³] und 1,4 [mm²/cm³], beispielsweise mit dem Wert 0,8 [mm²/cm³], gewählt werden bzw. das Modul liegt innerhalb dieses Bereichs. Damit ergibt sich im vorliegenden Beispiel für die Auslegung der kleinsten Querschnittsfläche des Angussbereichs 3 ausgehend von einem Volumen von 7000 cm³ mal das Modul von 0,8 [mm²/cm³] eine anzustrebende Querschnittsfläche von 5600 mm². Diese Werte stellen selbstverständlich nur ein Ausführungsbeispiel dar.

Vorzugsweise wird das geschmolzene Material mit einer Gießkolbengeschwindigkeit von mehr als 5 m/s in den Formhohlraum 2 eingeleitet. Die Richtung der Kraft, mit der ein nicht dargestellter Gießkolben das geschmolzene Material über den Angussbereich 3 in den Formhohlraum 2 der Gießform 1 presst, ist in Fig. 2 mit dem Pfeil "F" bezeichnet. Dadurch durchströmt das geschmolzene Material den Formhohlraum 2 mit einer Geschwindigkeit von mehr als 15 m/s, wobei es im Hinblick auf ein Verhindern des Aufreißens der Gießfront zu bevorzugen ist, wenn die Geschwindigkeit des geschmolzenen Materials in denjenigen Querschnitten des Formhohlraums 2, die für das Erreichen eines zufriedenstellenden Bauteils entscheidend sind, 70 m/s nicht überschreitet. Mit anderen Worten: In bestimmten Querschnitten, die für die Qualität des herzustellenden Fahrzeugrads nicht entscheidend sind, kann die Strömungsgeschwindigkeit des geschmolzenen Materials die genannten 70 m/s durchaus überschreiten.

In Fig. 2 ist die Gießrichtung bzw. die Hauptströmungsrichtung des geschmolzenen Materials mit mehreren Pfeilen dargestellt, die zum Teil mit "x" bezeichnet sind. Dabei wird die kleinste Querschnittsfläche des Angussbereichs 3 in einer senkrecht zur der Hauptströmungsrichtung x des geschmolzenen Materials verlaufenden Ebene gemessen. Diese kleinste Querschnittsfläche des Angussbereichs 3 ist in Fig. 3 durch die Schraffierung dargestellt.

In der Hauptströmungsrichtung x des geschmolzenen Materials betrachtet ist die Querschnittsfläche des Angussbereichs 3 vorzugsweise gleichbleibend oder sich vergrößernd ausgebildet. Eine Ausführungsform des Angussbereichs 3 kann demnach darin bestehen, dass, gemessen in einer senkrecht zu der Hauptströmungsrichtung x des geschmolzenen Materials, sämtliche Querschnittsebenen des Angussbereichs 3 annähernd gleich groß sind.

Ausgehend von dem Angussbereich 3 ist vorzugsweise die Querschnittsfläche des Formhohlraums 2, in der Hauptströmungsrichtung x des geschmolzenen Materials betrachtet, bis zu einer Tiefe von wenigstens 60 % der gesamten Tiefe des Formhohlraums 2 gleichbleibend oder sich vergrößernd ausgebildet. Diese gleichen bzw. sich vergrößernden Querschnitte des Formhohlraums 2 können auch bis zu einer Tiefe von 80 % der gesamten Tiefe des Formhohlraums 2 vorhanden sein. Erst in den letzten 20 bis 40 % des von dem Angussbereich 3 abgewandten Bereich des Formhohlraums 2 kann sich die Querschnittsfläche des Formhohlraums 2 somit verringern.

Für sämtliche der genannten Bedingungen kann der Formhohlraum 2 und somit das mit der Gießform 1 hergestellte Fahrzeugrad an bestimmte Erfordernisse bzw. Gegebenheiten angepasst werden.

## Patentansprüche

1. Gießform (1) zum Gießen eines Fahrzeugrads, mit einem Formhohlraum (2) und mit einem an den Formhohlraum (2) angrenzenden Angussbereich (3), über den dem Formhohlraum (2) geschmolzenes Material zur Bildung des Fahrzeugrads zuführbar ist,
**dadurch gekennzeichnet, dass**
ein Verhältnis bzw. Modul zwischen der kleinsten Querschnittsfläche des Angussbereichs (3) und dem Volumen des Formhohlraums (2) mindestens 0,6 mm²/cm³ beträgt.

2. Gießform nach Anspruch 1,
**dadurch gekennzeichnet , dass**
das Verhältnis bzw. der Modul höchstens 1,4 mm²/cm³ beträgt.

3. Gießform nach Anspruch 1 oder 2,
**dadurch gekennzeichnet , dass**
die Querschnittsfläche des Angussbereichs (3) in der Hauptströmungsrichtung (x) des geschmolzenen Materials betrachtet gleichbleibend oder sich vergrößernd ausgebildet ist.

4. Gießform nach Anspruch 1, 2 oder 3,
**dadurch gekennzeichnet , dass**
die Querschnittsfläche des Formhohlraums (2), ausgehend von dem Angussbereich (3), in der Hauptströmungsrichtung (x) des geschmolzenen Materials betrachtet bis zu einer Tiefe von wenigstens 60 % der gesamten Tiefe des Formhohlraums (2) gleichbleibend oder sich vergrößernd ausgebildet ist.

5. Verfahren zum Gießen eines Fahrzeugrads, wobei einem Formhohlraum (2) über einen an den Formhohlraum (2) angrenzenden Angussbereich (3) geschmolzenes Material zur Bildung des Fahrzeugrads zugeführt wird,
**dadurch gekennzeichnet , dass**
ein Verhältnis bzw. Modul zwischen der kleinsten Querschnittsfläche des Angussbereichs (3) und dem Volumen des Formhohlraums (2) mindestens 0,6 mm²/cm³ beträgt.

6. Verfahren nach Anspruch 5,
**dadurch gekennzeichnet , dass**
das Verhältnis bzw. der Modul höchstens 1,4 mm²/cm³ beträgt.

7. Verfahren nach Anspruch 5 oder 6,
**dadurch gekennzeichnet , dass**
als geschmolzenes Material ein Leichtmetallwerkstoff verwendet wird.

8. Verfahren nach Anspruch 5, 6 oder 7,
**dadurch gekennzeichnet , dass**
das geschmolzene Material mit einer Gießkolbengeschwindigkeit von mehr als 5 m/s in den Formhohlraum (2) eingeleitet wird.

9. Verfahren nach einem der Ansprüche 5 bis 8,
**dadurch gekennzeichnet , dass**
das geschmolzene Material den Formhohlraum (2) mit einer Geschwindigkeit von mehr als 15 m/s durchströmt.

## Claims

1. Casting mould (1) for casting a vehicle wheel, having a mould cavity (2) and a sprue region (3) adjacent to the mould cavity (2), via which molten material can be fed to the mould cavity (2) to form the vehicle wheel,
**characterised in that**
a ratio or modulus between the smallest cross-sectional area of the sprue region (3) and the volume of the mould cavity (2) is at least 0.6 mm²/cm³.

2. Casting mould according to claim 1,
**characterised in that**
the ratio or modulus is at most 1.4 mm²/cm³.

3. Casting mould according to claim 1 or 2,
**characterised in that**
the cross-sectional area of the sprue region (3) is designed to remain constant or to increase in the main flow direction (x) of the molten material.

4. Casting mould according to claim 1, 2 or 3,
**characterised in that**
the cross-sectional area of the mould cavity (2), starting from the sprue region (3), is designed to remain constant or to increase in the main flow direction (x) of the molten material up to a depth of at least 60% of the total depth of the mould cavity (2).

5. Method for casting a vehicle wheel, wherein molten material for forming the vehicle wheel is fed into a mould cavity (2) via a sprue region (3) adjacent to the mould cavity (2), **characterised in that**
a ratio or modulus between the smallest cross-sectional area of the sprue region (3) and the volume of the mould cavity (2) is at least 0.6 mm²/cm³.

6. Method according to claim 5,
**characterised in that**
the ratio or modulus is at most 1.4 mm²/cm³.

7. Method according to claim 5 or 6,
**characterised in that**
a light metal material is used as the molten material.

8. Method according to claim 5, 6 or 7,
**characterised in that**
the molten material is introduced into the mould cavity (2) at a casting piston speed of more than 5 m/s.

9. Method according to one of claims 5 to 8,
**characterised in that**
the molten material flows through the mould cavity (2) at a speed of more than 15 m/s.

## Revendications

1. Moule de coulée (1) pour la coulée d'une roue de véhicule, comprenant une cavité de moule (2) et une zone d'injection (3) adjacente à la cavité de moule (2), à travers laquelle le matériau fondu peut être acheminé vers la cavité de moule (2) pour former la roue de véhicule,
**caractérisé en ce que**,
un rapport ou module entre la plus petite surface de section transversale de la zone d'injection (3) et le volume de la cavité de moule (2) est d'au moins 0,6 mm²/cm³.

2. Moule de coulée selon la revendication 1,
**caractérisé en ce que**,
le rapport ou le module est au maximum de 1,4 mm²/cm³.

3. Moule de coulée selon la revendication 1 ou 2,
**caractérisé en ce que**,
la surface de section transversale de la zone d'injection (3), considérée dans la direction principale d'écoulement (x) du matériau fondu, est réalisée de manière à rester constante ou à s'agrandir.

4. Moule de coulée selon la revendication 1, 2 ou 3,
**caractérisé en ce que**,
la surface de section transversale de la cavité de moule (2), à partir de la zone d'injection (3), considérée dans la direction principale d'écoulement (x) du matériau fondu, est réalisée de manière constante ou croissante jusqu'à une profondeur d'au moins 60 % de la profondeur totale de la cavité de moule (2).

5. Procédé de coulée d'une roue de véhicule, dans lequel un matériau fondu est amené dans une cavité de moule (2) par l'intermédiaire d'une zone d'injection (3) adjacente à la cavité de moule (2) pour former la roue de véhicule,
**caractérisé en ce que**,
un rapport ou module entre la plus petite surface de section transversale de la zone d'injection (3) et le volume de la cavité de moule (2) est d'au moins 0,6 mm²/cm³.

6. Procédé selon la revendication 5,
**caractérisé en ce que**,
le rapport ou le module est au maximum de 1,4 mm²/cm³.

7. Procédé selon la revendication 5 ou 6,
**caractérisé en ce que**,
un matériau en métal léger est utilisé comme matériau fondu.

8. Procédé selon la revendication 5, 6 ou 7,
**caractérisé en ce que**,
le matériau fondu est introduit dans la cavité de moule (2) à une vitesse de piston de coulée supérieure à 5 m/s.

9. Procédé selon l'une quelconque des revendications 5 à 8,
**caractérisé en ce que**,
le matériau fondu traverse la cavité de moule (2) à une vitesse supérieure à 15 m/s.
